# EUROPÄISCHE PATENTSCHRIFT

(11) **EP 0 709 478 B1**
(45) Veröffentlichungstag und Bekanntmachung des Hinweises auf die Patenterteilung: **01.12.1999**
(21) Anmeldenummer: 94116323.0
(22) Anmeldetag: 17.10.1994
(51) Int. Cl.: C22C 32/00, C22C 29/18, C22C 27/06

(54) **Legierung auf der Basis eines zumindest Chrom und Molybdän enthaltenden Silicids**
Alloy based of silicides and further containing chromium and molybdenum
Alliage à base de siliciures, contenant du chrome et du molybdène

(43) Veröffentlichungstag der Anmeldung: 01.05.1996
(73) Patentinhaber: ASEA BROWN BOVERI AG, 5400 Baden (CH)
(72) Erfinder: Nazmy, Mohamed, Dr., D-5442 Fislisbach (CH); Noseda, Corrado, D-5453 Remetschwil (CH); Staubli, Markus, D-5605 Dottikon (CH)

(56) Entgegenhaltungen:
- WO-A-93/07302
- FR-A- 1 196 974

## Beschreibung

### TECHNISCHES GEBIET

Legierungen auf der Basis eines zumindest Chrom und Molybdän enthaltenden Silicids zeichnen sich bei hohen Temperaturen durch hohe Oxidations- und Korrosionsbeständigkeit aus und können in thermisch hoch belasteten, oxidierenden und/oder korrodierenden Wirkungen ausgesetzten Teilen thermischer Maschinen eingesetzt werden. Hierbei ist es für die Verwendung dieser Legierungen als Konstruktionswerkstoff von zusätzlichem Vorteil, dass sie gegenüber den üblicherweise verwendeten Nickelbasis-Superlegierungen eine geringere Dichte aufweisen.

### STAND DER TECHNIK

Eine oxidations- und korrosionsbeständige Legierung auf der Basis eines zumindest Chrom und Molybdän enthaltenden Silicids ist in EP 0 425 972 B1 beschrieben. Diese Legierung weist in bevorzugten Ausführungsformen einen Chromgehalt von 60 und mehr Atomprozent auf und zeichnet sich dann bei guter Oxidations- und Korrosionsbeständigkeit durch eine hohe mechanische Festigkeit bei Temperaturen bis zu 1000°C aus. Für bestimmte praktische Anwendungen reicht die Oxidationsbeständigkeit dieser Legierung jedoch noch nicht aus.

Eine weitere Legierung auf der Basis eines zumindest Chrom und Molybdän enthaltenden Silicids ist aus dem von S.V.Raj, NASA Lewis Research Center, Cleveland/OH, erstellten Bericht "A Preliminary Assessment of the Properties of a Chromium Silicide Alloy for Aerospace Applications", (submitted to Mater. Sci. Eng. and Proc. 3rd. International Conf. on High-Temperature Intermetallics, May 9, 1994) bekannt. Bei der in diesem Bericht beschriebene Legierung Cr₄₀Mo₃₀Si₃₀ wurde gegenüber anderen Siliciden eine besonders gute Oxidationsbeständigkeit festgestellt. Es wird aber darauf hingewiesen, dass aufgrund einer äusserst geringen Duktilität an einen praktischen Einsatz dieser Legierung nicht zu denken sei.

Ferner ist in WO-A-93 07302 eine oxidationsbeständige Legierung beschrieben, welche ein von Molybdän und/oder Wolfram gebildetes Refraktärmetall, Silicium und/oder Aluminium sowie Chrom enthält. Vorzugsweise weist diese Legierung eine Zusammensetzung auf mit einem Chromanteil von 25 bis 83 Gewichtsprozent, einem Aluminium-und/oder Siliciumanteil von 2 bis 20 Gewichtsprozent und einem Molybdän- und/oder Wolframanteil von mindestens 23 Gewichtsprozent.

### DARSTELLUNG DER ERFINDUNG

Der Erfindung, wie sie in Patentanspruch 1 angegeben ist, liegt die Aufgabe zugrunde, eine Legierung auf der Basis eines zumindest Chrom und Molybdän enthaltenden Silicids zu entwickeln, welche bei Temperaturen von mehr als 1000°C eine hervorragende Oxidationsbeständigkeit und gute mechanische Eigenschaften aufweist.

Die erfindungsgemässe Legierung zeichnet sich dadurch aus, dass sie gegenüber vergleichbaren bekannten Legierungen auf der Basis eines zumindest Chrom und Molybdän enthaltenden Silicids bei Temperaturen um 1250°C eine erheblich verbesserte Oxidationsbeständigkeit aufweist. Zudem reichen ihre Duktilität und mechanische Festigkeit bei hohen Temperaturen aus, um deren Eignung als Konstruktionswerkstoff in Bauteilen, die in oxidierender und/oder korrodierender Atmosphäre Temperaturen von 1000 bis 1400°C ausgesetzt sind, besonders zu begünstigen. Die erfindungsgemässe Legierung kann darüber hinaus kostengünstig durch Schmelzen und Giessen hergestellt werden.

### WEG ZUR AUSFÜHRUNG DER ERFINDUNG

Die Erfindung wird nachfolgend anhand von Ausführungsbeispielen näher beschrieben.

In einem Induktionsofen wurden unter Schutzgas, wie insbesondere unter Argon, oder unter Vakuum aus den in vorgegebenen stöchiometrischen Verhältnissen vorliegenden Elementen Legierungen der in der nachfolgenden Tabelle angegebenen Zusammensetzung in Atomprozent erschmolzen.

| Legierung | A | B | C | D | E | F | G |
|---|---|---|---|---|---|---|---|
| Chrom | 60 | 60 | 51 | 50 | 50 | 40 | 53 |
| Molybdän | 15 | 15 | 14 | 15 | 15 | 30 | 13 |
| Silicium | 25 | 25 | 35 | 30 | 30 | 30 | 34 |
| Wolfram | - | - | - | 5 | 5 | - | - |
| Yttrium | - | 0,05 | - | - | 0,02 | 0,02 | - |

Die Schmelzen wurden zu Gusskörpern von ca. 40 mm Durchmesser und ca. 50 mm Höhe abgegossen.Hieraus wurden Plättchen mit einer Oberfläche von ca. 1 cm² und einer Dicke von ca. 1-2 mm für die Bestimmung der Oxidationsbeständigkeit und Probekörper für Stauch- und Zeitstandversuche hergestellt.

Aus den Gusskörpern hergestellte Plättchen der Legierungen A - F wurden unter Luft auf 1250°C aufgeheizt. Der hierbei durch Oxidation und/oder Korrosion hervorgerufene Massenverlust oder Massenzuwachs jedes der Plättchen wurde nach 12h 40min und teilweise zusätzlich auch nach 100h thermogravimetrisch ermittelt. Der Massenverlust bzw. der Massenzuwachs δW [mg], bezogen auf die Grösse der Oberfläche A₀ [cm²] jedes der Plättchen, ist dann ein Mass für die Oxidations- und Korrosionsbeständigkeit der Legierungen A - F und ist in der nachfolgenden Tabelle zusammengestellt.

| Legierung | δW/A₀ [mg/cm²] | |
|---|---|---|
| | nach 12h 40min | nach 100h |
| A | 2,5 | - |
| B | 3,7 | - |
| C | 0,5 | 0,8 |
| D | 0,6 | 3,2 |
| E | 1,1 | 3,1 |
| F | 0,5 | 3,8 |

Die Legierungen A, B, C und G dienten als Vergleichslegierungen. Ersichtlich weisen die Legierungen A und B gegenüber den Legierungen C - F eine wesentlich herabgesetzte Oxidations- und Korrosionsbeständigkeit auf. Eine besonders günstige Oxidationsbeständigkeit weist die mit dem Ausführungsbeispiel 5 gemäss dem Stand der Technik nach WO-A-93 07302 vergleichbare Legierung C auf, deren Massenverlust bzw. Massenzuwachs zwischen 12h 40min und 100h sich nur geringfügig ändert.

Gute Oxidationsbeständigkeit weisen auch Abwandlungen der Legierung C auf, in denen der Chromgehalt kleiner 55, vorzugsweise kleiner 53, und grösser 41, vorzugsweise grösser 48, Atomprozent, der Molybdängehalt kleiner 35, vorzugsweise kleiner 20, und grösser 13 Atomprozent und der Siliciumgehalt kleiner 35 und grösser 25, vorzugsweise grösser 30, Atomprozent ist. Auch Abwandlungen der Legierung F, mit 35 - 55B Atomprozent Chrom, 13 - 35 Atomprozent Molybdän, 25-35 Atomprozent Silicium, 0,001 - 0,3 Atomprozent Yttrium und/oder 0 -10 Atomprozent Wolfram weisen noch eine ausreichend gute Oxidationsbeständigkeit aus. Durch Zulegieren von Wolfram und/oder Yttrium zur geringfügig abgewandelten Legierung C (Legierungen D und E) wurde die Oxidationsbeständigkeit gegenüber der Legierung C zwar etwas herabgesetzt, zugleich aber eine besonders gute mechanische Festigkeit erreicht.

Die Probekörper für die Zeitstandversuche wurden auf 1300°C aufgeheizt und bei dieser Temperatur die wahre Kriechrate in Abhängigkeit von der wahren Spannung ermittelt. Hierbei zeigte es sich, dass durch das Zulegieren von Wolfram und/oder Yttrium die Kriechfestigkeit verdoppelt oder sogar verdreifacht wird.

Anhand von Stauchversuchen wurde indirekt die Duktilität der erfindungsgemässen Legierung ermittelt. Hierbei wurden die für Stauchversuche vorgesehenen Probekörper bei Temperaturen von 1100, 1200, 1300 und 1400°C gestaucht und bei jeder Temperatur der Stauchdruck an der 0,2%-Dehngrenze bestimmt. Es ergaben sich hierbei die in der nachfolgenden Tabelle zusammengestellten Werte des Stauchdrucks:

| Temperatur [°C] | Druck an der 0,2%-Dehngrenze [MPa] | | | | |
|---|---|---|---|---|---|
| | Legierung | C | D | E | G |
| 1100 | | 795 | - | - | - |
| 1200 | | 507 | - | - | 625 |
| 1300 | | 351 | 374 | 601 | 396 |
| 1400 | | 204 | 199 | 348 | 214 |

Ersichtlich konnte bei der Legierung C bei einer vergleichsweise tiefen Temperatur von 1100°C noch eine 0,2%-Dehngrenze erreicht werden. Diese Legierung zeichnet sich daher durch eine besonders gute Duktilität aus. Bei der Legierung G wurde noch bei 1200°C eine 0,2%-Dehngrenze erreicht. Auch diese Legierung zeichnet sich daher durch eine relativ gute Duktilität aus. Durch die festigkeitssteigernden Zusätze Wolfram und/oder Yttrium (Legierungen D und E) liegt eine 0,2%-Dehnung zwar nur noch bei einer Temperatur von 1300°C vor, jedoch wird durch das Zulegieren von 2 bis 8 Atomprozent Wolfram und insbesondere durch das Zulegieren von 2 bis 8 Atomprozent Wolfram und 0,001 bis 0,3 Atomprozent Yttrium zur Legierung C oder einer bevorzugt abgewandelten Legierung mit 48 - 53 Chrom, 13 - 20 Molybdän und 30 - 35 Silicium eine besonders hohe Festigkeit erreicht.

## Patentansprüche

1. Legierung auf der Basis eines zumindest Chrom und Molybdän enthaltenden Silicids, welche folgenden Bestandteilen in Atomprozent enthält:
35 - 55 Chrom
13 - 35 Molybdän
25 - 35 Silicium, und
0,001 - 0,3 Yttrium, und/oder
0,001 - 10 Wolfram.

2. Legierung nach Anspruch 1, dadurch gekennzeichnet, dass sie aus folgenden Bestandteilen in Atomprozent besteht:
48 - 53 Chrom
13 - 20 Molybdän
30 - 35 Silicium, und
0,001 - 0,3 Yttrium, und/oder
0,001 - 10 Wolfram.

3. Legierung nach Anspruch 2, dadurch gekennzeichnet, dass sie 2 - 8 Atomprozent Wolfram aufweist.

4. Legierung nach Anspruch 3, dadurch gekennzeichnet, dass sie 0,001 - 0,3 Atomprozent Yttrium aufweist.

## Claims

1. Alloy based on a silicide containing at least chromium and molybdenum, which consists of the following constituents in atomic per cent:
chromium 35 - 55,
molybdenum 13 - 35,
silicon 25 - 35, and
yttrium 0.001 - 0.3, and/or
tungsten 0.001 - 10.

2. Alloy according to Claim 1, characterized in that it consists of the following constituents in atomic per cent:
chromium 48 - 53,
molybdenum 13 - 20,
silicon 30 - 35, and
yttrium 0.001 - 0.3, and/or
tungsten 0.001 - 10.

3. Alloy according to Claim 2, characterized in that it contains 2 - 8 atomic per cent of tungsten.

4. Alloy according to Claim 3, characterized in that it contains 0.001 - 0.3 atomic per cent of yttrium.

## Revendications

1. Alliage à base d'un siliciure contenant au moins du chrome et du molybdène, qui se compose des constituants suivants en pour cent atomique:
35 - 55 de chrome
13 - 35 de molybdène
25 - 35 de silicium et
0,001- 0,3 d'yttrium et/ou
0,001- 10 de tungstène.

2. Alliage selon la revendication 1, caractérisé en ce qu'il se compose des constituants suivants en pour cent atomique:
48 - 53 de chrome
13 - 20 de molybdène
30 - 35 de silicium et
0,001- 0,3 d'yttrium et/ou
0,001- 10 de tungstène.

3. Alliage selon la revendication 2, caractérisé en ce qu'il présente 2 - 8 pour cent atomique de tungstène.

4. Alliage selon la revendication 3, caractérisé en ce qu'il présente 0,001 - 0,3 pour cent atomique d'yttrium.
